# EUROPÄISCHE PATENTSCHRIFT

(11) **EP 0 503 114 B1**
(45) Veröffentlichungstag und Bekanntmachung des Hinweises auf die Patenterteilung: **02.01.1997**
(21) Anmeldenummer: 91103858.6
(22) Anmeldetag: 13.03.1991
(51) Int. Cl.: D06P 3/54, D06P 1/00

(54) **Verfahren zur Erzeugung von wetterechten, permanent schwer entflammbaren Garnen, eines Gewebes auf der Basis solcher Garne und garngefärbter Markisenstoff für den Aussenbereich**
Process for fabricating a weather-, permanent flame proofed yarn, a yarn based fabric and a dyed yarn based blind for outdoor use
Procédé pour la fabrication de fil résistant aux intempéries résistant de façon permanente à l'inflammation, d'un tissu et d'une étoffe teinte par stores à usages extérieurs faits à partir de ce fil

(43) Veröffentlichungstag der Anmeldung: 16.09.1992
(73) Patentinhaber: LAUTERBURG & CIE AG, CH-3550 Langnau/Emmental (CH)
(72) Erfinder: Lauterburg, Nikolaus, CH-3550 Langnau/Emmental (CH)
(74) Vertreter: Zipse + Habersack

(56) Entgegenhaltungen:
- M. PETER ; H.K. ROUETTE 'Grundlagen der Textilveredlung' Dezember 1989 , DEUTSCHER FACHVERLAG , DE, FRANKFURT
- 'Index to textile Auxiliaries' 1988 , WORLD TEXTILE PUBLICATIONS LTD, GB, BRADFORD FC 251
- DATABASE WPI, no 76-87705X ,Derwent Publications && JP-A-51113000 (TEIJIN KK) (06-10-1976)

## Beschreibung

Die Erfindung betrifft ein Verfahren zur Erzeugung eines luftdurchlässigen, wetterechten und permanent schwer entflammbaren Markisengewebes auf der Basis von wetterechten, permanent schwer entflammbaren Garnen in unterschiedlicher Einfärbung. Schließlich betrifft die Erfindung einen garngefärbten Markisenstoff mit den Eigenschaften luftdurchlässig, wetterecht und permanent schwer entflammbar.

Nach der EP-A- 0 038 090 konnte erstmals ein luftdurchlässiger, wetterechter Markisenstoff auf der Basis eines schwer entflammbaren Grundgewebes, kombiniert mit einer neu entwickelten schwer entflammbaren Ausrüstung hergestellt werden. Da Spinndüsenfärbungen aller in Frage kommenden Synthetikfasern für schwer entflammbare Markisenstoffe nicht auf dem Markt erhältlich sind, baut das Verfahren nach vorgenannter Druckschrift auf einer farblosen Grundfaser auf modifizierter Acrylbasis auf, aus der ein Rohgewebe erstellt wird. Dieses Rohgewebe wird dann unter Beimischung der Farbstoffe dem in der Druckschrift be- schriebenen öl-, schmutz- und fettabweisenden Hydrophobausrüstverfahren unterzogen. Ein Einfärben schon der Grundfaser oder ein Beimengen anderer bereits eingefärbter Acrylfasern war nicht möglich, ohne dadurch die Wetterechtheit und Schwerentflammbarkeit zu beeinträchtigen. Aus verfahrenstechnischen Gründen konnte das bekannte Produkt somit nur einfarbig hergestellt werden, zumal die Ausrüstung auch eine vorab erfolgte Einfärbung überdeckt hätte. Zudem war das durch die Ausrüstung verursachte erhöhte Produktgewicht und die Steifigkeit der Ware in vielen Anwendungsbereichen hinderlich.

An gemusterten Markisenstoffen, welche die Anforderungen bezüglich Wetterechtheit und permanenter Schwerentflammbarkeit erfüllen, waren bisher nur Planenstoffe auf dem Markt, die jedoch nicht luftdurchlässig sind, was beim Markiseneinsatz zu unerwünschtem Hitzestau führt.

Der Artikel von M. Peter und H.K. Ruwett "Grundlagen aus der Textilveredelung", 1989, Deutscher Fachverlag, Frankfurt, S. 574 bis 592 und S. 748 zeigt ein Polyethylenterephtalat-Garn, das mit einem schwer entflammbaren Dispersionsfarbstoff behandelt wird. Des weiteren ist in dieser Druckschrift die Möglichkeit der Verwendung eines Egalisierungsmittels offenbart. Diese Druckschrift behandelt indes nicht das Problem, eine schwer entflammbare Ausrüstung mit einer wetterfesten Ausrüstung derart zu kombinieren, daß die gegenseitigen Eigenschaften nicht zu sehr beeinträchtigt werden und die Luftdurchlässigkeit des Stoffes erhalten bleibt.

Das Dokument "Index to Textile Auxiliaries", 1988, World Textile Publications Ltd., S. 97, re. Sp., offenbart die Eignung von Fluorcarbonharz als öl- und wasserabstoßende Beschichtungsmittel für synthetische Gewebe.

Der Erfindung liegt die Aufgabe zugrunde, ein Textilmaterial bereitzustellen, mit dem gemusterte Markisenstoffe hergestellt werden können, welche die Anforderungen bezüglich Wetterechtheit und permanenter Schwerentflammbarkeit erfüllen und zudem luftdurchlässig sind. Hierzu war einerseits eine Garnfärbung zu entwickeln mit einer speziellen Grundfaser und speziellen, auf diese Grundfaser abgestimmten Farbstoffen, so daß die jeweils für sich vorhandene Wetterechtheit und permanent Schwerentflammbarkeit erhalten bleibt. Andererseits mußte eine öl-, schmutz- und fettabweisende Hydrophobausrüstung entwickelt werden, welche die Einfärbung des Grundgewebes nicht überdeckt und das Grundgewebe luftdurchlässig beläßt. Auch durfte die Ausrüstung die Eigenschaften des Grundgewebes bezüglich Wetterechtheit und permanent Schwerentflammbarkeit nicht antasten.

Das erfindungsgemäße Garnfärbeverfahren und Ausrüstverfahren ist im Anspruch 1 und in den auf ihn zurückbezogenen Unteransprüchen 2 bis 11 beschrieben. Anspruch 12 beschreibt einen erfindungsgemäßen Markisenstoff, der angepaßt an den heutigen Modetrend gemustert (gestreift) herstellbar ist und luftdurchlässig, wetterecht sowie permanent schwer entflammbar ist.

Nachfolgend werden die erfindungsgemäße Garnfärbemethode und das erfindungsgemäße Ausrüstverfahren näher beschrieben.

### Garnfärbemethode

Ausgangspunkt der Garnfärbemethode ist eine Grundfaser aus 100% Polyethylenterephtalat wie Trevira CS® (Firma Höchst), die zunächst farblos extrudiert, geschnitten und zu Garn versponnen wird. Die Garnfärbung erfolgt mittels einer Färbeflotte, bestehend aus
- x% (je nach Art und Tiefe der Färbung) eines bezüglich Schwerentflammbarkeit und Wetterechtheit entwickelten Dispersionsfarbstoffs wie z.B. Samaron® (Firma Höchst), Resolin® (Firma Bayer) oder Terasil® (Firma Ciba),
- 0,8 bis 1,5%, insbesondere 1% Egalisierungsmittel wie Eganal PS® zur Egalisierung des Farbstoffauftrags auf die Faser,
- x% Essigsäure zur Einstellung eines pH-Wertes von 4,5 bis 5,
- 2% Natriumacetat als Säurespender zur Stabilisierung des pH-Wertes,
- Rest Weichwaser.

Vorab wird trockene Ware (Kreuzspulen mit einer Materialauflage pro Spule zwischen 600 und 1000 g auf perforierten zylindrischen oder konischen Hülsen) mit Wasser/Essigsäure/Natriumacetat in einem Autoklaven unter einem Druck von 2 bis 3,4 Bar bei 50°C 15 Minuten vorlaufen gelassen. Dabei wird der pH-Wert auf 4,5 bis 5 eingestellt. Der Vorlaufflotte wird dann 1% Eganal PS® zugegeben, wonach man die Ware nochmals 15 Minuten bei 50°C vorlaufen läßt. Das Eganal PS® ist ein Egalisierungsmittel und soll Sicherstellen, daß später der Farbstoff gleichförmig auf das Garn übertragen wird.

In einem separaten Flottenbassin erfolgt dann die Zugabe des Farbstoffs und das Zurückpumpen der Färbeflotte in den Autoklaven. Es wird dabei im Normalfall mit einem Flottenverhältnis (Ware zu Flotte nach Gewicht) von 1:10 bis 1:20 gearbeitet. Die Flottendurchlaßmenge beträgt 25 l/Minute x Kilogramm Garn. Beispiel: Es werden 100 kg Garn in 1000 l Flotte gefärbt, was ein Flottenverhältnis von 1:10 ergibt. Die Durchflußmenge durch die Kreuzspulen ist dadurch 2500 l/Minute. Höhere Durchflußmengen können die Spulen deformieren, tiefere Durchflußmengen ergeben die Gefahr von Unegalität, d.h. Streifenbildung im (späteren) Gewebe.

Bei wechselnder Flottenzirkulation, d.h. die Flotte wird abwechslungsweise 3 Minuten von außen nach innen, dann wieder 2 Minuten von innen nach außen durch die Kreuzspulen gepreßt, wird die Flotte langsam und gleichmäßig mit 1°C/Minute auf 80°C aufgeheizt. Bei 80°C unterbricht man das Aufheizen für 10 Minuten und heizt nachher noch mit 0,8°C/Minute auf 115°C. Anschließend wird bei dieser Temperatur je nach Tiefe der Färbung 30 bis 60 Minuten gefärbt. Anschließend wird die Flotte aus dem Autoklaven entfernt.

Dem Färben des Garns mit Dispersionsfarbstoffen soll immer ein Reinigungsprozeß folgen, um Reste von Farbstoffen und Hilfsmitteln zu entfernen. Dadurch werden bessere Echtheiten erreicht und die Weiterverarbeitung der Garne kann erleichtert werden. Ein geeignetes Reinigungsbad besteht aus
3 ccm/l Ammoniak 25%ig = Alkalimittel
2 g/l Hydrosulfit = Oxidationsmittel
1 g/l Leomin OR® = Waschmittel
Rest Wasser.
Das vorbereitete Reinigungsbad wird nach Ablassen der Färbeflotte in den Autoklaven gepumpt und bei 60°C für ca. 20 Minuten durch die Spulen zirkuliert. Danach wird zweimal mit reinem Wasser bei 70°C gespült.

Nach der Reinigung erfolgt noch eine Nachpräparation, um den Garnen eine gewisse Gleitfähigkeit zu vermitteln, was das Weiterverarbeiten in der Spulerei und in der Weberei erleichtert. Die Nachpräparation erfolgt z.B. mit 1,5 g Leomin AFK®/l Wasser, wobei der pH-Wert auf 6 bis 6,5 eingestellt wird. Die Lauge läßt man bei 50°C ca. 20 Minuten zirkulieren, wonach ohne weiteres Spülen die Kreuzspulen getrocknet werden.

Nach dem Trocknen und Umspulen wird das eingefärbte Garn verwoben. Die gewobene Ware wird zum Entfernen von Staub, Fetten und sonstigen Unreinheiten zweimal kontinuierlich bei 95°C auf Breitwaschmaschine gewaschen. Eine geeignete Waschlauge enthält 1 g/l Hostapal FA® und 1 g/l Calgon T®. Danach erfolgt das Trocknen auf Spannrahmen bei 150°C.

### Ausrüstverfahren

Zur Ausrüstung der gewobenen Ware zwecks Öl-/Schmutz-/Wasserabweisung läuft die getrocknete Ware vom Spannrahmen durch ein Ausrüstbad enthaltend ein Fluorcarbonharz wie Scotchgard FC 251® (Firma 3M) und eine organische Verbindung mit hohem Phosphorgehalt wie Pekoflam PES® (Firma Dick Peters). Dabei enthält das Ausrüstbad 12 g/l Scotchgard FC 251® und 72,8 g/l Pekoflam PES®. Nach dem Durchlauf durch das Ausrüstbad erfolgt das Appretieren auf Foulard mit anschließendem kontinuierlichem Kondensieren auf Spannrahmen bei einer Kondensationstemperatur von 170°C und einer Verweilzeit von 1 Minute.

## Patentansprüche

1. Verfahren zur Erzeugung eines luftdurchlässigen wetterechten und permanent schwer entflammbaren Markisengewebes für den Außenbereich, wobei der Stoff aus einem Garn aus Polyethylenterephtalatfaser besteht, mit folgenden Verfahrensschritten:
das Garn wird in einer Färbeflotte in einem Autoklaven unter Druck bei 50° bis 115°C eingefärbt; die Färbeflotte enthält folgende Komponenten:
- einen bezüglich Schwerentflammbarkeit und Wetterechtheit entwickelten Dispersionsfarbstoff in einem der gewünschten Tiefe und Färbung entsprechenden Anteil,
- 0,8 bis 1,5% Egalisierungsmittel zum Egalisieren des Farbstoffauftrags auf die Faser,
- Essigsäure zur Einstellung eines pH-Wertes von 4,5 bis 5,
- einen Säurespender zur Stabilisierung des pH-Wertes, und
- den Rest Weichwasser,
das behandelte Garn wird zu einem Stoff verwoben und der verwobene Stoff in einem Ausrüstbad Öl/Schmutz/Wasser-abweisend ausgerüstet, wobei das Ausrüstbad folgende Komponenten enthält:
- ca. 12 g/l eines Fluorcarbonharzes und
- ca. 72,8 g/l einer organischen Verbindung mit hohem Phosphorgehalt.

2. Verfahren nach Anspruch 1,
dadurch **gekennzeichnet**,
daß als Säurespender Natriumacetat verwendet wird.

3. Verfahren nach Anspruch 1 oder 2,
dadurch **gekennzeichnet**,
daß der Säurespender in einer Konzentration von 2% verwendet wird.

4. Verfahren nach einem der vorhergehenden Ansprüche,
dadurch **gekennzeichnet**, daß trockene Ware mit Weichwasser/Essigsäure/Natriumacetat bei etwa 50°C ca. 15 Minuten vorgelaufen und dabei der pH-Wert auf 4,5 - 5 eingestellt wird, wonach der Flotte das Egalisierungsmittel zugegeben und nochmals bei etwa 50°C ca. 15 Minuten vorgelaufen wird, und dann der Farbstoff gelöst in Wasser zugegeben wird.

5. Verfahren nach einem der vorhergehenden Ansprüche,
dadurch **gekennzeichnet**, daß die Färbeflotte im Autoklaven bei einem Flottenverhältnis (Ware zu Flotte nach Gewicht) von 1:10 bis 1:20 bei wechselnder Flottenzirkulation langsam und gleichmäßig mit ca. 1°C/Minute. von 50°C auf 80°C aufgeheizt und dann nach einer Verweilzeit von ca. 10 Minuten mit ca. 0,8°C/Minute weiter auf 115°C gebracht wird, bei welcher Temperatur je nach Tiefe der Färbung 30 - 60 Minuten gefärbt wird.

6. Verfahren nach Anspruch 5,
dadurch **gekennzeichnet**, daß für Kreuzspulen mit einer Garnauflage pro Spule zwischen 600 und 1000 g die Flotte mit einer Durchlaßmenge von ca. 25 l/Minute x Kilogramm Garn abwechslungsweise 3 Minuten von außen nach innen und dann wieder 2 Minuten von innen nach außen durch die Kreuzspulen gepreßt wird.

7. Verfahren nach einem der vorhergehenden Ansprüche,
dadurch **gekennzeichnet**, daß im Autoklaven bei einem Druck von 2 - 3,4 Bar eingefärbt wird.

8. Verfahren nach einem der vorhergehenden Ansprüche,
dadurch **gekennzeichnet**, daß das Garn nach dem Färben einer reduktiven Nachreinigung und einer Nachpräparation unterzogen und dann getrocknet wird.

9. Verfahren nach einem der vorhergehenden Ansprüche,
dadurch **gekennzeichnet**,
daß der Stoff nach der Behandlung im Ausrüstbad auf Foulard appretiert und die Ausrüstung anschließend kontinuierlich auf Spannrahmen kondensiert wird.

10. Verfahren nach Anspruch 9,
dadurch **gekennzeichnet**, daß das Kondensieren auf Spannrahmen bei einer Kondensationstemperatur von 170°C bei einer Verweilzeit von 1 Minute erfolgt.

11. Verfahren nach einem der vorhergehenden Ansprüche , dadurch **gekennzeichnet**, daß die gewobene Ware vorab zum Entfernen von Staub, Fetten und sonstigen Unreinheiten auf Breitwaschmaschine gewaschen und anschliessend auf Spannrahmen getrocknet wird.

12. Markisenstoff bestehend aus einem Polyethylenterephtalatgarn,
**gekennzeichnet** durch die Kombination einer Einfärbung mit einem bezüglich Schwerentflammbarkeit entwikkelten Dispersionsfarbstoff und einer Öl/Schmutz/Wasserabweisenden Ausrüstung in einem Ausrüstbad, enthaltend ca. 12 g/l eines Fluorcarbonharzes und ca. 72,8 g/l einer organischen Verbindung mit hohem Phosphorgehalt.

## Claims

1. A process for producing an air-permeable weatherfast and permanently low-flammable awning fabric for outdoor use, the cloth comprising a yarn of polyethylene terephthalate fibre, comprising the following steps: the yarn is dyed at from 50° to 115°C in a dyeing liquor in an autoclave under pressure; the dyeing liquor comprises the following components:
- a low-flammable and weatherfast disperse dye in an amount corresponding to the desired type and depth of shade of the dyeing,
- from 0.8 to 1.5% of levelling agent for levelling the application of dye on the fibre,
- acetic acid for setting a pH of from 4.5 to 5,
- an acid donor for stabilizing the pH, and
- softened water as balance,
the treated yarn is woven up to a cloth and the woven cloth is given an oil/soil/water-repellent finish in a finishing bath, the finishing bath comprising the following components:
- about 12 g/l of a fluorocarbon resin and
- about 72.8 g/l of an organic compound having a high phosphorus content.

2. A process according to claim 1,
characterized in that
the acid donor used is sodium acetate.

3. A process according to claim 1 or 2,
characterized in that
the acid donor is used in a concentration of 2%.

4. A process according to any one of the preceding
claims, characterized in that dry material is prerun at about 50°C for about 15 minutes with softened water/ acetic acid/sodium acetate while the pH is adjusted to 4.5 - 5, whereupon the levelling agent is added to the liquor and a further period of prerunning follows at about 50°C for about 15 minutes, and then the dye is added dissolved in water.

5. A process according to any one of the preceding claims, characterized in that the dyeing liquor in the autoclave at a liquor ratio (weight ratio of liquor to goods) of from 10:1 to 20:1 is gradually and uniformly heated up from 50°C to 80°C at about 1°C/minute with alternating liquor circulation and thereafter, following a dwell time of about 10 minutes, further raised to 115°C at about 0.8°C/minute, at which temperature of 115°C the dyeing is continued for 30-60 minutes depending on the depth of shade of the dyeing.

6. A process according to claim 5, characterized in that in the case of packages with between 600 and 1000 g of yarn per package the liquor is forced through the packages at a rate of about 25 l/minute x kilogram of yarn alternately from out to in for 3 minutes and then again from in to out for 2 minutes.

7. A process according to any one of the preceding claims, characterized in that the dyeing in the autoclave is carried out at a pressure of 2-3.4 bar.

8. A process according to any one of the preceding claims, characterized in that, after dyeing, the yarn is subjected to a reduction clearing and an afterfinishing and then dried.

9. A process according to any one of the preceding claims, characterized in that, after the treatment in the finishing bath, the cloth is pad-mangled and then the finish is continuously cured on a stenter.

10. A process according to claim 9, characterized in that the curing on stenter is carried out at a curing temperature of 170°C with a residence time of 1 minute.

11. A process according to any one of the preceding claims, characterized in that, to remove dust, greases and other impurities, the woven cloth is first washed on an open-width washer and then dried on a stenter.

12. An awning fabric comprising a polyethylene terephthalate yarn,
characterized by the combination of a dyeing with a low-flammable disperse dye and an oil/soil/water-repellant finish in a finishing bath comprising about 12 g/l of a fluorocarbon resin and about 72.8 g/l of an organic compound having a high phosphorus content.

## Revendications

1. Procédé de fabrication d'une toile pour auvent perméable à l'air, résistante aux agents atmosphériques et de façon permanente difficilement inflammable, à utiliser en extérieur, l'étoffe étant formée d'un fil de fibre de téréphtalate de polyéthylène, comprenant les étapes de procédé suivantes :
le fil est teint dans un bain de teinture, dans un autoclave sous pression, à une température de 50 à 115°C ; le bain de teinture contient les composants suivants :
- un colorant dispersé, adapté à l'inflammabilité difficile permanente et à la résistance aux agents atmosphériques, en une proportion correspondant à l'intensité et à la coloration souhaitées,
- de 0,8 à 1,5 % d'agent d'égalisation pour égaliser la quantité de colorant appliquée sur la fibre,
- de l'acide acétique pour ajuster le pH à une valeur comprise entre 4,5 et 5,
- un donneur d'acide pour stabiliser le pH, et
- le reste étant constitué d'eau tendre,
le fil traité est tissé en une étoffe, et l'étoffe tissée est apprêtée dans un bain d'apprêt de façon à repousser les huiles, les poussières et l'eau, ledit bain d'apprêt contenant les composants suivants :
- environ 12 g/l d'une résine fluorocarbonée et
- environ 72,8 g/l d'un composé organique à forte teneur en phosphore.

2. Procédé selon la revendication 1, caractérisé en ce qu'on utilise de l'acétate de sodium comme donneur d'acide.

3. Procédé selon la revendication 1 ou 2, caractérisé en ce qu'on utilise le donneur d'acide à une concentration de 2 %.

4. Procédé selon l'une des revendications précédentes, caractérisé en ce qu'on fait d'abord passer le tissu sec dans un mélange d'eau tendre/acide acétique/acétate de sodium, à environ 50°C, pendant environ 15 minutes, le pH étant ajusté à une valeur comprise entre 4,5 et 5, et ensuite, on ajoute un agent d'égalisation au bain, puis on fait passer le tissu une nouvelle fois dans le bain, à environ 50°C, pendant environ 15 minutes, et ensuite, on ajoute le colorant dissous dans de l'eau.

5. Procédé selon l'une des revendications précédentes, caractérisé en ce que le bain de teinture est chauffé dans l'autoclave, lentement et de manière constante, de 50°C à 80°C, à raison d'environ 1°C/minute, à un rapport de bain (poids du tissu rapporté au poids du bain) de 1:10 à 1:20, avec circulation de bain alternée, puis, après un temps de séjour d'environ 10 minutes, il est amené à la température de 115°C, à raison d'environ 0,8°C/minute, température à laquelle on effectue la teinture pendant 30 à 60 minutes selon l'intensité de la teinture.

6. Procédé selon la revendication 5, caractérisé en ce que, pour des bobines croisées ayant un chargement de fil compris entre 600 et 1 000 g par bobine, le bain est comprimé entre les bobines croisées, à raison d'un débit d'environ 25 l/minute x kilogramme de fil, alternativement de l'extérieur vers l'intérieur pendant 3 minutes, puis de nouveau de l'intérieur vers l'extérieur pendant 2 minutes.

7. Procédé selon l'une des revendications précédentes, caractérisé en ce qu'on effectue la teinture dans l'autoclave à une pression de 2 à 3,4 bars.

8. Procédé selon l'une des revendications précédentes, caractérisé en ce que, après la teinture, on soumet le fil à un post-nettoyage par réduction et à une post-préparation, et ensuite, on le sèche.

9. Procédé selon l'une des revendications précédentes, caractérisé en ce qu'après le traitement dans le bain d'apprêt, le tissu est apprêté au foulard, et ensuite, l'apprêt est condensé en continu sur des cadres de serrage.

10. Procédé selon la revendication 9, caractérisé en ce qu'on effectue la condensation sur des cadres de serrage à une température de condensation de 170°C, avec un temps de séjour de 1 minute.

11. Procédé selon l'une des revendications précédentes, caractérisé en ce que le produit tissé est d'abord lavé dans une machine à laver au large pour éliminer la poussière, les graisses et autres impuretés, puis séché sur des cadres de serrage.

12. Toile pour auvent formée d'un fil de téréphtalate de polyéthylène, caractérisée par la combinaison d'une teinture avec un colorant dispersé adapté de façon à conférer une inflammabilité difficile et d'un apprêt repoussant les huiles, les poussières et l'eau, dans un bain d'apprêt contenant environ 12 g/l d'une résine fluorocarbonée et environ 72,8 g/l d'un composé organique à forte teneur en phosphore.
